# EUROPÄISCHE PATENTSCHRIFT

(11) **EP 0 246 185 B1**
(45) Veröffentlichungstag und Bekanntmachung des Hinweises auf die Patenterteilung: **03.01.1990**
(21) Anmeldenummer: 87810264.9
(22) Anmeldetag: 24.04.1987
(51) Int. Cl.: D06P 3/66, D06P 1/52, D06P 1/00

(54) **Verfahren zum Bedrucken oder Färben von cellulosehaltigem Textilgut**
Process for printing or dyeing cellulosic textiles
Procédé d'impression ou de teinture de matières textiles cellulosiques

(30) Priorität: 16.05.1986 CH 1990/86
(43) Veröffentlichungstag der Anmeldung: 19.11.1987
(73) Patentinhaber: CIBA-GEIGY AG, 4002 Basel (CH)
(72) Erfinder: Berendt, Hans-Ulrich, CH-4123 Allschwil (CH); Kuhn, Martin, Dr., CH-4143 Dornach (CH)

(56) Entgegenhaltungen:
- EP-A- 0 151 091
- EP-A- 0 190 002
- DE-A- 2 123 270
- DE-A- 3 202 548

## Beschreibung

Die vorliegende Erfindung betrifft ein Verfahren zum Bedrucken oder Färben von cellulosehaltigem Textilgut mit Reaktivfarbstoffen mit Hilfe von Schaum.

Es ist bekannt, dass man Cellulosefasermaterialien mit Hilfe von verschäumten Druckfarbenkompositionen färben kann. Dabei werden als Farbkomponenten Pigmente oder Pigmentpräparate eingesetzt, die stets mit Bindemitteln kombiniert werden. Diese Bindemittel enthaltenden Kompositionen haben den Nachteil, dass sie den Warengriff beeinträchtigen.

Beim Bedrucken mit Reaktivfarbstoffen hingegen werden in der Regel keine Binder eingesetzt. Es tritt daher keine Griffbeeinflussung auf. Um jedoch eine gute Standschärfe mit Reaktivfarbstoffen zu erreichen sind grosse Mengen an Verdicker besonders Alginate erforderlich. Der Nachteil der Verwendung der Alginate ist, dass diese nach dem Drucken und Fixieren des Farbstoffes wieder ausgewaschen werden müssen. Diese Nachwäsche braucht einen erheblichen maschinellen Aufwand und erhöht den Verbrauch an Energie, Wasser und diversen Chemikalien.

In der EP-A-151091 oder US-A-4 604 099 wird eine Schaumdrukfarbe vorgeschlagen, die unter Ausschluss von Verdickem verwendet wird und eine gute Standschärfe ergibt Diese Schaumdruckfarbe, die neben dem Farbstoff und dem Verschäumer Homopolymerisate, Mischpolymerisate oder Pfropfpolymerisate auf Basis von Acrylamid oder Methacrylamid enthält, besitzt im allgemeinen eine genügende Schaumstabilität. Bedingt durch gewisse Farbstoff-Formulierungen, hohe Scherkräfte und lange Verweilzeiten in der Applikationsanlage reicht jedoch die Schaumstabilität in manchen Fällen nicht aus.

Es wurde nun gefunden, dass man die Schaumstabilität wesentlich verbessern kann, wenn man cellulosehaltiges Textilgut mit dem im weiteren dargelegten Verfahren bedruckt oder färbt.

Gegenstand vorliegender Erfindung ist demnach ein Verfahren zum Bedrucken oder Färben von cellulosehaltigem Textilgut mit Reaktivfarbstoffen durch Bedrucken oder Färben des Textilgutes mit einer verschäumten, wässerigen Zubereitung und Fixierung der Farbstoffe durch Hitzeeinwirkung, wobei die Zubereitung Reaktivfarbstoffe, Schaumbildner, Fixieralkallen, Homopolymerisate oder Mischpolymerisate des Acrylamids oder Methacrylamids oder Pfropfpolymerisate, welche aus einem Antagerungsprodukt von. einem Alkylenoxid an einen mindestens dreiwertigen aliphatischen Alkohol mit 3 bis 10 Kohlenstoffatomen und Acrylamid oder Methacrylamid erhältlich sind, enthält, dadurch gekennzeichnet, dass die Zubereitung zusätzlich den Säureester aus einem Homopolymerisat einer ethylenisch ungesättigten aliphatischen Mono- oder Dicarbonsäure und einem Polyethylenglykol, wobei eine endständige Hydroxylgruppe des Diols mit einem aliphatischen Monoalkohol mit mindestens 4 Kohlenstoffatomen verethert ist, enthält.

Das zur Herstellung des Säureesters in Betracht kommende Homopolymerisat hat ein Molekulargewicht von 300 bis 3 500, vorzugsweise 500 bis 3 000. Es wird dadurch hergestellt, dass man die ethylenisch ungesättige aliphatische Mono- oder Dicarbonsäure oder deren funktionelle Derivate, insbesondere Anhydride polymerisiert. Bei den Monocarbonsäuren handelt es sich z. B. um die Acryläure, Methacrylsäure, a-Halogenacrylsäure, 2-Hydroxyethylacrylsäure, a-Cyanoacrylsäure, Crotonsäure, Vinylessigsäure, Sorbinsäure, 5-Norbonen-2-Acrylsäure und β-Carboxyäthylacrylat. Ethylenisch ungesättigte Dicarbonsäuren sind vorzugsweise die Fumarsäure, Maleinsäure oder ltaconsäure, ferner die Mesaconsäure, Citraconsäure, Glutaconsäure, Methylenmalonsäure oder β-Vinyl-adipinsäure. Als Anhydrid dieser Säuren sei insbesondere Maleinsäureanhydrid genannt.

Besonders bevorzugte Homopolymerisate sind Polymaleinsäure und Polyacrylsäure, welche vorzugsweise ein durchschnittliches Molekulargewicht von 600 bis 2 500 haben.

Die Veresterung der polymerisierten Carbonsäure wird zweckmässigerweise mit monoveretherten Diolen der Formel

### durchgeführt, worin

R den Rest eines aliphatischen Monoalkohols mit 4 bis 24 Kohlenstoffatomen, vorzugsweise 12 bis 22 Kohlenstoffatomen und m 4 bis 150, vorzugsweise 50 bis 120 bedeuten.

Die Monoalkoholreste können geradkettig oder verzweigtkettig sein. Sie leiten sich beispielsweise von Butanolen, Amylalkoholen, Neopentylalkohol, Hexanol, 2-Ethylbutanol, 2-Methylpentanol, 2-Ethylhexanol, Heptanol, 5-Methylheptan-3-ol, Octan-2-ol, Caprylalkohol, Trimethylnonylalkohol, Decanol, Laurylalkohol, Myristylalkohol, Cetylalkohol, Palmitylalkohol, Steraylalkohol, Arachidylalkohol oder Behenylalkohol ab. Stearylalkohol ist besonders bevorzugt.

Geeignet sind auch ungesättigte aliphatische Monoalkohole, wie z. B. Crotylalkohol, Dodecenylalkohol, Hexadecenylalkohol oder Oleylalkohol.

Die Monoalkohole können einzeln oder als Gemische verwendet werden.

R bedeutet in Formel (1) vorzugsweise Alkyl mit 12 bis 22 Kohlenstoffatomen.

Unverethert weisen die zur Veresterung benötigten Polyethylenglykole vorzugsweise ein durchschnittliches Molekulargewicht von 350 bis 6 800, besonders 660 bis 4 800 auf.

Die Veresterung der polymerisierten Carbonsäure erfolgt vorzugsweise in Gegenwart eines sauren Katalysators, bei einer Temperatur von 60 bis 200 °C, vorzugsweise 80 bis 150°C.

Als saure Katalysatoren eignen sich aromatische Sulfonsäuren, wie z. B. Benzolsulfonsäure, Chlorbenzolsulfonsäure, Toluolsulfonsäure, Chlortoluolsulfonsäure oder Xylolsulfonsäure. Besonders bevorzugt ist p-Toluolsulfonsäure.

Die Einsatzmengen, in denen Polycarbonsäureester allein oder als Gemisch den zu verschäumenden Zubereitungen zugesetzt werden, können sich, je nach Druck- oder Färbeverfahren von 5 bis 50 g/I in Form von 10 bis 20 %igen wässerigen Lösungen bewegen. So haben sich Mengen von 20 bis 40 g in Form von 15 % wässerigen Lösungen, je Liter unverschäumter Zubereitung als vorteilhaft erwiesen.

Als erfindungsgemäss verwendete Polymerisate auf Basis von_{'} Acrylamid oder Methacrylamid kommen vorzugsweise die definitionsgemässen Acrylamid-Pfropfpolymerisate in Betracht.

Bevorzugt sind Pfropfpolymerisate, welche durch Pfropfpolymerisation von Methacrylamid oder insbesondere Acrylamid auf ein Anlagerungsprodukt von 4 bis 100 Mol, vorzugsweise 40 bis 80 Mol Propylenoxid an 3 bis 6 Kohlenstoffatome aufweisende drei- bis sechswertige Alkanole erhältlich sind. Diese Alkanole können geradkettig oder verzweigt sein. Als Beispiele seien Glycerin, Trimethylolethan, Trimethylolpropan, Erythrit, Pentaerythrit, Mannit oder Sorbit genannt.

Weitere geeignete Pfropfpolymerisate sind diegenigen, die durch Aufpfropfen von Methacrylamid oder Acrylamid auf Anlagerungsprodukte von Gemischen aus Ethylenoxid und Propylenoxid oder auch von Ethylenoxid allein an die genannten mehrwertigen Alkohole hergestellt werden.

Als besonders geeignet haben sich vor allem Pfropfpolymerisate aus Acrylamid und Anlagerungsprodukte von 40 bis 80 Mol Propylenoxid an 1 Mol Glycerin erwiesen.

Die erfindungsgemäss verwendeten Pfropfpolymerisate enthalten vorteilhafterweise 2,5 bis 50 Gew.% des definierten Anlagerungsproduktes als Stammkette und 50 bis 97,5 Gew.% aufgepfropftes Methacrylamid oder vorzugsweise Acrylamid als Seitenketten.

Bevorzugt weisen die Pfropfpolymerisate 2,5 bis 30 Gew.% des definitionsgemässen Alkylenoxidädduktes und 70 bis 97,5 Gew.% aufgepfropftes Methacrylamid oder insbesondere Acrylamid auf. Noch bevorzugter beträgt der Amidanteil 80 bis 97,5 Gew.%, bezogen auf das Pfropfpolymerisat.

Unter diesen Produkten werden solche, die als Stammkette 4 bis 20 Gew.% des Anlagerungsproduktes von 40 bis 80 Mol Propylenoxid an 1 Mol Glycerin und 80 bis 96 Gew.% Acrylamid enthalten, besonders bevorzugt.

Die angegebenen Prozentsätze beziehen sich auf das gesamte Pfropfpolymerisat.

Die Herstellung der erfindungsgemäss verwendeten Acrylamid-Pfropfpolymerisate erfolgt nach an sich bekannten Methoden, zweckmässig in der Weise, dass man (1) ein Anlagerungsprodukt von einem Alkylenoxid an einen mindestens dreiwertigen aliphatischen Alkohol von 3 bis 10 Kohlenstoffatomen mit (2) Acrylamid oder Methacrylamid und in Gegenwart von Katalysatoren, zweckmässig bei einer Temperatur von 40 bis 100°C polymerisiert. Man erhält somit vorwiegend Pfropfpolymerisate, in denen das Alkylenoxidaddukt die Stammkette bildet, die an einzelne Kohlenstoffatome das aufgepfropfte Acrylamid oder Methacrylamid in Form von Seitenketten enthält. Einzelheiten zur Herstellung der Acrylamid-Pfropfpolymerisate sind z. B. in der EP-A- 151091 oder in US-A-4 494 956 beschrieben.

Die Einsatzmengen, in denen die erforderlichen Acrylsäureamid-Polymerisate allein oder als Gemisch den zu verschäumenden Zubereitungen zugesetzt werden, können sich, je nach Druck- oder Färbeverfahren, zwischen 0,5 bis 30 g/1 in Form wässeriger Lösungen bewegen. So haben sich Mengen von 0,5 bis 20 g, vorteilhafterweise 0,5 bis 10 g und vorzugsweise 1 bis 5 g in Form von 2 bis 10 %igen wässerigen Lösungen, je Liter unverschäumter Zubereitung als vorteilhaft erwiesen.

Zum Schaumauftrag können anstelle der genannten Acrylamid-Pfropfpolymerisate auch lineare oder verzweigte Polymere des Acrylsäureamids oder Methacrylsäureamids sowie Mischpolymerisate aus Acrylsäureamid oder Methacrylsäureamid und weiteren ethylenisch-ungesättigten Monomeren, wie z. B. Acrylsäure, Methacrylsäure, a-Halogenacrylsäure, 2-Hydroxyethylacrylsäure, a-Cyanoacrylsäure, Crotonsäure, Vinylessigsäure, Maleinsäure, Acrylnitril, Methacrylnitril, Vinylalkylether, (Methylvinylether, Isopropylvinylether), Vinylester (Vinylacetat) Styrol, Vinyltoluol, Vinylsulfonsäure, 2-Acrylamido-2-methyl- propansulfonsäure oder Estern der genannten a, β-ungesättigten Carbonsäuren und vor allem Halbestem der Maleinsäure mit Anlagerungsprodukten von 2 bis 15 Mol Ethylenoxid an Monoalkoholen mit 8 bis 22 Kohlenstoffatomen, verwendet werden. Das Gewichtsverhältnis des Acrylsäureamids zu den anderen Monomeren ist vorzugsweise von 9 : 1 bis 1 : 1.

Als Schaumbildner eignen sich in der Regel anionische oder nichtionogene Verbindungen mit oberflächenaktiven Eigenschaften, nachfolgend als Tenside bezeichnet. Die Tenside verringern die Oberflächenspannung von Lösungen und erleichtern und stabilisieren damit die Schaumbildung. Sowohl die anionischen als auch die nichtionogenen Tenside können als Einzelverbindungen, als Mischungen untereinander oder als Kombinationen aus anionischen und nichtionogenen Tensiden vorhanden sein.

Beispielsweise kommen, ats anionische Tenside in Frage :
- sulfatierte aliphatische Alkohole, deren Alkylkette 8 bis 18 Kohlenstoffatome aufweist, z. B. sulfatierter Laurylalkohol ;
- sulfatierte ungesättigte Fettsäuren oder Fettsäureniederalkylester, die im Fettrest 8 bis 20 Kohlenstoffatome aufweisen, z. B. Rizinolsäure und solche Fettsäuren enthaltende Oele, z. B. Rizinusöl ;
- Alkylarylsulfonate mit einer oder zwei geradkettigen oder verzweigten Alkylketten mit insgesamt mindestens 6 Kohlenstoffatomen, z. B. Dodecylbenzolsulfonate, Dibutylnaphthalinsulfonate oder 3,7-Diisobutyl-naphthalinsulfonate ;
- sulfonierte 1-Benzyl-2-alkylbenzimidazole mit 8 bis 22 Kohlenstoffatomen im Alkylrest ;
- Sulfonate von Polycarbonsäureestem, z. B. Dioctylsulfosuccinate oder Sulfosuccinamide ;
- die als Seifen bezeichneten Alkalimetall-, Ammonium- oder Aminsalze von Fettsäuren mit 10 bis 20 Kohlenstoffatomen, z. B. Kolophoniumsalze ;
- Ester von Polyalkoholen, insbesondere Mono- oder Diglyceride von Fettsäuren mit 12 bis 18 Kohlenstoffatomen, z. B. Monoglyceride der Laurin-, Stearin- oder Oelsäure, und
- die mit einer organischen Dicarbonsäure, wie z. B. Maleinsäure, Malonsäure oder Sulfobemsteinsäure, vorzugsweise jedoch mit einer anorganischen mehrbasischen Säure, wie z. B. o-Phosphorsäure oder insbesondere Schwefelsäure in einen sauren Ester übergeführten Anlagerungsprodukte von 1 bis 60, vorzugsweise 2 bis 30 Mol, Ethylenoxid und/oder Propylenoxid an Fettamine, Fettamide, Fettsäuren oder Fettalkohole je mit 8 bis 22 Kohlenstoffatomen, an Alkylphenole mit 4 bis 16 Kohlenstoffatomen in der Alkylkette, o-Phenylphenol, Benzylphenol oder an drei- bis sechswertige Alkanole mit 3 bis 6 Kohlenstoffatomen.

Der Säurerest dieser anionischen Tenside liegt in der Regel in Salzform, d. h. als Alkalimetall-, Ammonium- oder Aminsalz vor. Beispiele für solche Salze sind Lithium-, Natrium-, Kalium-, Ammonium-, Trimethylamin-, Ethanolamin-, Diethanolamin- oder Triethanolaminsalze.

Gut geeignete anionische Tenside als Schaumbildner sind
(1) saure Ester oder deren Salze eines Polyadduktes von 2 bis 15 Mol Ethylenoxid an 1 Mol Fettalkohol mit 8 bis 22 Kohlenstoffatomen oder an 1 Mol Alkylphenol mit 4 bis 12 Kohlenstoffatomen im Alkylrest ;
(2) Alkylsulfate, deren Alkylkette 8 bis 20 Kohlenstoffatome enthält z. B. Laurylsulfat ;
(3) Alkylphenylsulfonate mit 8 bis 18 Kohlenstoffatomen im Alkylrest ; oder
(4) Dialkylnaphthalinsulfonate mit 3 bis 5 Kohlenstoffatomen pro Alkylrest.

Die Komponenten (1) bis (4) können allein oder als Mischungen untereinander als Schaumbildner verwendet werden.

Das nichtionogene Tensid ist vorteilhafterweise ein nichtionogenes Alkylenoxydanlagerungsprodukt von 1 bis 100 Mol Alkylenoxyd, z. B. Ethylenoxyd und/oder Propylenoxyd, an 1 Mol eines aliphatischen Monoalkohols mit mindestens 4 Kohlenstoffatomen, eines 3- bis 6-wertigen aliphatischen Alkohols, eines gegebenenfalls durch Alkyl oder Phenyl substituierten Phenols oder einer Fettsäure mit 8 bis 22 Kohlenstoffatomen.

Als nichtionogene Tenside seien beispielsweise genannt :
- Fettalkohole mit 8 bis 22 Kohlenstoffatomen, vor allem Cetylalkohol ;
- Anlagerungsprodukte von vorzugsweise 2 bis 80 Mol Alkylenoxyd, insbesondere Ethylenoxyd, wobei einzelne Ethylenoxydeinheiten durch substituierte Epoxyde, wie Styroloxyd und/oder Propylenoxyd, ersetzt sein können, an höhere ungesättigte oder gesättigte Monoalkohole, Fettsäuren, Fettamine oder Fettamide mit 8 bis 22 Kohlenstoffatomen oder an Phenylphenol oder Alkylphenole, deren Alkylreste mindestens 4 Kohlenstoffatome aufweisen ;
- Alkylenoxyd-, insbesondere Ethylenoxyd- und/oder Propylenoxyd-Kondensationsprodukte (Blockpolymerisate) ;
- Umsetzungsprodukte aus einer 8 bis 22 Kohlenstoffatome aufweisenden Fettsäure und einem primären oder sekundären, mindestens eine Hydroxyniederalkyl- oder Niederalkoxyniederalkylgruppe aufweisenden Amin oder Alkylenoxyd-Anlagerungsprodukte dieser hydroxyalkylgruppenhaltigen Umsetzungsprodukte, wobei die Umsetzung so erfolgt, dass das molekulare Mengenverhältnis zwischen Hydroxyalkylamin und Fettsäure 1 : 1 und grösser als 1, z. B. 1 : 1 bis 2 : 1 sein kann, und
- Anlagerungsprodukte von Propylenoxyd an einen drei- bis sechswertigen aliphatischen Alkohol von 3 bis 6 Kohlenstoffatomen, z. B. Glycerin oder Pentaerythrit, wobei die Polypropylenoxydaddukte ein durchschnittliches Molekulargewicht von 250 bis 1 800, vorzugsweise 400 bis 900, aufweisen.

Gut geeignete nichtionogene Tenside als Schaumbildner sind :
(5) Anlagerungsprodukte von 2 bis 15 Mol Ethylenoxyd an 1 Mol eines aliphatischen Monoalkohols oder Fettsäure mit jeweils 8 bis 22 Kohlenstoffatomen oder an 1 Mol Alkylphenol mit insgesamt 4 bis 12 Kohlenstoffatomen im Alkylteil, insbesondere das Anlagerungsprodukt von 2 Mol Ethylenoxid an 1 Mol Cetylalkohol ;
(6) Fettsäurealkanolamide mit 8 bis 22 Kohlenstoffatomen im Fettsäurerest und 2 bis 6 Kohlenstoffatomen im Alkanolteil.

Weitere gut geeignete nichtionogene Tenside sind Blockpolymerisate der Formel oder der Formel worin R₁ Wasserstoff, Alkyl oder Alkenyl mit höchstens 22 Kohlenstoffatomen, vorzugsweise 8 bis 16 Kohlenstoffatomen, o-Phenylphenyl oder Alkylphenyl mit 4 bis 12 Kohlenstoffatomen im Alkylteil, von Z₁ und Z₂ eines Wasserstoff und das andere Methyl, y 1 bis 75, vorzugsweise 3 bis 50 und x 1 bis 30 und die Summe von n₁ + n₂ 3 bis 50, vorzugsweise 3 bis 30 und von _{Y1} + y₂ 2 bis 30, vorzugsweise 4 bis 20 beträgt und n₂ und y₂ auch 0 sein können.

Bevorzugte Blockpolymerisate der Formel (2) sind diejenigen, worin R₁ Alkyl oder Alkenyl von 4 bis 18, vorzugsweise 8 bis 16 Kohlenstoffatomen, y 1 bis 30, vorzugsweise 3 bis 15, n₁ 3 bis 30 und n₂ 0 bedeuten.

Besonders vorteilhafte Blockpolymerisate sind Fettalkoholpolyglykolmischether, insbesondere Anlagerungsprodukte von 3 bis 30 Mol Ethylenoxid und 3 bis 30 Mol Propylenoxid an aliphatische Monoalkohole von 8 bis 22 Kohlenstoffatomen, vorzugsweise Alkanole von 8 bis 16 Kohlenstoffatomen.

Diese Blockpolymerisate sind vorteilhafterweise aus 10 bis 50 Gewichtsprozent sich von Ethylenoxid und 50 bis 90 Gewichtsprozent sich von Propylenoxid ableitenden Einheiten aufgebaut und besitzen ein Molekulargewicht von 300 bis 7 000, insbesondere 350 bis 3 500.

Als nichtionogene Tenside können ferner Siloxan-Oxyalkylen-Copolymerisate verwendet werden. Es handelt sich bei diesen Polymeren um Umsetzungsprodukte aus halogensubstituierten Organopolysiloxanen und Alkalimetallsalzen von Polyoxyalkylen, z. B. Polyethylen- oder Polypropylenglykolen. Derartige Verbindungen sind z. B. in der EP-A 30 919 oder 49 832 beschrieben.

Bevorzugte Blockpolymerisate und Siloxan-Oxyalkylen-Copolymerisate, die als Schaumbildner oder Schaummoderator eingesetzt werden, haben zweckmässigerweise einen Trübungspunkt von 15 bis 70 °C, vorzugsweise 25 bis 50 °C. Der Trübungspunkt wird z. B. nach DIN 53 917 bestimmt.

Die erfindungsgemäss verwendeten Schaumbildner werden vorzugsweise in Form von Mischungen der obengenannten anionischen und/oder nichtionogenen Tenside eingesetzt.

Zusätzlich zu den genannten anionischen und/oder nichtionogenen Tensiden können die schaumbildenden Mischungen quatemäre Ammoniumsalze enthalten. Letztere können z. B. durch Umsetzung aliphatischer Fettamine, deren Alkyl- oder Alkenylreste 8 bis 24 Kohlenstoffatome aufweisen, wie z. B. Dodecylamin, Hexadecylamin, Heptadecylamin, Octadecylamin, Talgfettamin, Behenylamin oder Oleylamin oder Di- und Triamine, wie z. B. Dodecylpropylendiamin, Octadecylethylendiamin und Octadecyldiethylentriamin mit 1 bis 35 Aequivalenten eines Alkylenoxides, z. B. Propylenoxid, vor allem aber Ethylenoxid oder einem Gemisch aus Propylenoxid und Ethylenoxid und fakultativ zusätzlich mit 1 bis 2 Aequivalenten Styroloxid und durch anschliessende Umsetzung mit üblichen Quatemisierungsmittein, wie z. B. Methyl-, Ethyl- oder Benzylhalogenid, Diethylsulfat und vor allem Dimethylsulfat, Halogenhydrine, Halogencarbonsäureamide, wie z. B. Chloracetamid, hergestellt werden.

Es können auch Gemische von diesen kationischen Hilfsstoffen zum Einsatz kommen.

Als besonders geeignete kationische Hilfsstoffe haben sich mit Dimethylsulfat, Diethylsulfat oder C₁-C₂-Alkylhalogeniden, z. B. Methylchlorid oder -jodid quatemisierte Produkte von Anlagerungsprodukten von 2 bis 35 Mol Ethylenoxid und gegebenenfalls zusätzlich 1 Mol Styroloxid an Alkylamine oder Alkenylamine mit 12 bis 24 Kohlenstoffatomen oder deren Gemisch erwiesen.

Bevorzugte Gemische von Schaumbildnem sind z. B. Kombinationen aus den Komponenten (1), (2), (3), (4), (5) und (6) und vor allem solche aus
(A) Alkylsulfonaten mit 8 bis 20 Kohlenstoffatomen und Fettalkoholen mit 12 bis 22 Kohlenstoffatomen oder Anlagerungsprodukten von 1 bis 4 Mol Ethylenoxid an diese Fettalkohole,
(B) Anlagerungsprodukten von 2 bis 12 Mol Ethylenoxid an 1 Mol Alkylphenol mit 4 bis 12 Kohlenstoffatomen im Alkylteil, Natriumsalzen von Schwefelsäureestem von Fettalkohol-Ethylenoxidaddukten mit 10 bis 22 Kohlenstoffatomen im Alkoholteil und 2 bis 4 Ethylenoxideinheiten, und Fettsäurediethanolamiden mit 8 bis 18 Kohlenstoffatomen im Fettsäurerest,
(C) Anlagerungsprodukten von 1 bis 15 Mol Ethylenoxid an 1 Mol Fettalkohol mit 12 bis 22 Kohlenstoffatomen und Fettsäurediethanolamiden mit 8 bis 18 Kohlenstoffatomen im Fettsäurerest,
(D) Natriumsalzen von Schwefelsäureestem von Fettalkoholethylenoxidaddukten mit 10 bis 22 Kohlenstoffatomen im Alkoholteil und 2 bis 4 Ethylenoxideinheiten, Fettsäurediethanolamiden mit 8 bis 18 Kohlenstoffatomen im Fettsäurerest und gegebenenfalls Anlagerungsprodukten von 1 bis 4 Mol Ethylenoxid an Clp-C2rFettalkohole,
(E) Natriumsalzen von Schwefelsäureestern von Fettalkoholethylenoxidaddukten mit 10 bis 22 Kohlenstoffatomen im Alkoholteil und 2 bis 4 Ethylenoxideinheiten, Fettsäurediethanolamiden mit 8 bis 18 Kohlenstoffatomen im Fettsäurerest, Alkylbenzolsulfonaten mit 8 bis 12 Kohlenstoffatomen im Alkylteil und gegebenenfalls zusätzlich dem Dinatriumsalz der 1-Benzyl-2-C₁₇-C₁₈-Alkylbenzimidazoldisulfonsäure,
(F) einen Schwefelsäureester oder dessen Salze eines Anlagerungsproduktes von 2 bis 15 Mol Ethylenoxid an 1 Mol eines aliphatischen Monoalkohols mit 8 bis 18 Kohlenstoffatomen oder insbesondere an 1 Mol eines Alkylphenols mit 4 bis 12 Kohlenstoffatomen im Alkylrest, und einem Anlagerungsprodukt von 3 bis 10 Mol Ethylenoxid und 3 bis 10 Mol Propylenoxid an 1 Mol eines aliphatischen Monoalkohols mit 8 bis 16 Kohlenstoffatomen, oder
(G) einem Schwefelsäureester oder dessen Salze (insbesondere Diethanolaminsalze), eines Anlagerungsproduktes von 2 bis 15 Mol Ethylenoxid an 1 Mol eines aliphatischen Monoalkohols mit 8 bis 18 Kohlenstoffatomen, einem Fettsäurediethanolamid mit 8 bis 18 Kohlenstoffatomen im Fettsäurerest, einem Dialkylnaphthalinsulfonat mit 3 bis 5 Kohlenstoffatomen pro Alkylrest und gegebenenfalls einem Anlagerungsprodukt von 2 bis 80 Mol Ethylenoxid an 1 Mol Fettalkohol mit 12 bis 22 Kohlenstoffatomen und/oder einem mit Dimethylsulfat quatemisierten Anlagerungsprodukt von 1 Mol Styroloxid und 10 bis 30 Mol Ethylenoxid an 1 Mol Fettamin mit 12 bis 22 Kohlenstoffatomen.

Die schaumbildenden Mischungen können durch einfaches Verrühren der Komponenten mit Wasser hergestellt werden. Gewünschtenfalls können die Schaumbildner in Form einer oder mehrerer Mischungen den Behandlungsflotten zugesetzt werden. Dabei können die einzelnen Mischungen auch als Schaummoderator, Schaumstabilisator oder Netzmittel dienen.

Die Einsatzmengen, in denen die Schaumbildner, vorzugsweise in Form von Mischungen, den Zubereitungen zugesetzt werden, bewegen sich je nach Druck- oder Färbeverfahren zwischen 5 und 200 g, vorzugsweise zwischen 10 und 100 g, pro Liter zu verschäumender Behandlungszubereitung.

Bei den im erfindungsgemässen Verfahren eingesetzten Farbstoffen handelt es sich um die üblicherweise zum Färben oder Bedrucken von Cellulose-Textilmaterialien verwendeten Reaktivfarbstoffe.

Unter Reaktivfarbstoffen werden die üblichen Farbstoffe verstanden, weiche mit der Cellulose eine chemische Bindung eingehen, z. B. die in Colour Index, in Band 3 (3. Auflage, 1971) auf den Seiten 3391-3560 und in Band 6 (revidierte 3. Auflage, 1975) auf den Seiten 6268-6345 aufgeführten « Reactive Dyes ».

Die Menge der Farbstoffe richtet sich in der Regel nach der gewünschten Farbstärke und beträgt zweckmässig 1 bis 400 g pro Liter Zubereitung, vorteilhafterweise 5 bis 300 und vorzugsweise 10 bis 200 g/I Zubereitung (Druckfarbe oder Färbeflotte).

Zur Fixierung der Reaktivfarbstoffe enthalten die Zubereitungen in der Regel Alkalien. Als alkalisch reagierende Verbindungen werden beispielsweise Natriumcarbonat, Natriumhydroxid, Dinatriumphosphat, Trinatriumphosphat, Borax, wässeriges Ammoniak oder Alkalispender, wie z. B. Natriumtrichloracetat oder Natriumformiat eingesetzt Als Alkali kann auch eine Mischung aus Wasserglas und einer 25 %igen wässerigen Natriumcarbonatlösung verwendet werden.

Der pH-Wert der Alkali enthaltenden Zubereitungen beträgt in der Regel 7,5 bis 13,2, vorzugsweise 8,5 bis 11,5.

Das erfindungsgemässe Verfahren eignet sich insbesondere für das Bedrucken von Textilien, die aus Cellulose bestehen oder diese enthalten.

Als Cellulosematerial kommt solches aus regenerierter oder insbesondere natürlicher Cellulose in Betracht, wie z. B. Zellwolle, Viskoseseide, Celluloseacetat, Hanf, Leinen, Jute oder vorzugsweise Baumwolle, sowie Fasermischungen z. B. solche aus Polyamid/Bauwolle oder insbesondere aus PolyesterBaumwolle, wobei der Polyesteranteil mit Dispersionsfarbstoffen gleichzeitig bedruckt oder gefärbt werden kann.

Das Textilgut ist in jeglicher Form anwendbar, wie z. B. Garne, Gamstränge, Gewebe, Gewirke, Filze, vorzugsweise in Form von textilen Flächengebilden wie Gewebe oder Maschenware, die ganz oder teilweise aus nativer, regenerierter oder modifizierter Cellulose bestehen.

Die zu verschäumenden Druckfarben oder Färbeflotten werden zweckmässigerweise durch Lösen des Farbstoffes und durch Zusatz der Polycarbonsäureester, der Acrylamidpolymerisate, der Schaumbildner und von Alkali vorbereitet. Je nach dem verwendeten Farbstoff können die Druckfarben oder Färbeflotten weitere übliche Zusätze, wie z. B. Elektrolyte, Glycerin, Harnstoff, Oxydationsmittel z. B. Nitrobenzolsulfonat oder Natriumchlorat, Sequestrierungsmittel oder je nach Druckfarbe oder Färbeflotte auch Netzmittel enthalten. Der Zusatz von Verdickungsmitteln ist nicht notwendig.

Die Erzeugung der Schäume kann auf den handelsüblichen Verschäumungsvorrichtungen erfolgen, wobei die Schäume auch kontinuierlich hergestellt werden können.

Erfindungsgemäss haben sich Schäume, welche ein Litergewicht von 65 bis 350 g, vorzugsweise 150 bis 250 g haben, als geeignet erwiesen.

Die erfindungsgemäss eingesetzten Schäume zeichnen sich dadurch aus, dass sie dick, dicht und stabil sind, d. h. über längere Zeit haltbar und verwendbar sind. Vorzugsweise haben die erfindungsgemäss verwendeten Schäume eine Tropfenaustrittzeit (TAZ) von 30 Minuten bis 100 Stunden, vorzugsweise 1 bis 50 Stunden. Die Blasendurchmesser in den Schäumen betragen etwa 1 bis 150 wm.

Die Schäume können nach verschiedensten Anwendungstechniken gleichmässig auf die Fasermaterialien aufgebracht werden. Als Beispiele einiger Möglichkeiten seien genannt.: Hineinsaugen, Rollrakeln (ein-oder beidseitig), Hineinblasen, Hineinpressen oder Drucken. Die Aufbringung der Schaumfarbe kann mit den im Textildruck üblichen Maschinen, z. B. Film- oder Rotationsdruckmaschinen erfolgen. Vorteilhafterweise wird der Schaum mittels einer Siebdruckmaschine, vorzugsweise in einem geschlossenen System, appliziert. Derartige Systeme sind beispielsweise in den DE-A- 3 034 803 beschrieben.

Die Applikation der Schäume erfolgt zweckmässig bei einer Temperatur von 10 bis 90 °C, in der Regel bei Raumtemperatur, d. h. etwa bei 15 bis 30 °C. Bezogen auf das behandelte Gewebe beträgt der Schaumauftrag in der Regel 10 bis 120, insbesondere 15 bis 50 Gewichtsprozent.

Der Schaum kann aus einem Schaumbehälter, vorzugsweise mit verstellbarer Rakel, über eine Auftragswalze auf die Vorderseite des Gewebes gebracht werden. Bei Kontakt mit dem Gewebe wird der Schaum sofort entwässert. Gewünschtenfalls kann der Schaumauftrag auf der Rückseite des Gewebes wiederholt werden. In diesem Falle ist eine Zwischentrocknung zwischen dem Auftrag auf der Vorderseite und dem auf der Rückseite nicht erforderlich. Es ist auch möglich, auf Vorder- und Rückseite des Textiles unterschiedliche Druckschäume aufzubringen.

Vorzugsweise erfolgt der erfindungsgemässe Schaumauftrag dadurch, dass man zuerst die Behandlungszubereitung in einer geeigneten Vorrichtung im geschlossenen System, z. B. unter Druck verschäumt und den erzeugten Schaum mittels Rohrleitungen zur Auftragsvorrichtung transportiert. Dann wird der Schaum, vorzugsweise durch ein Sieb oder einen siebartigen Zwischenträger, auf das textile Flächengebilde aufgetragen, worauf durch ein mechanisches Eindrücken, Einpressen oder Einrakeln der Schaum in die Ware eingesaugt wird. Als Sieb oder siebartiger Zwischenträger kann ein perforiertes Blech, ein Gitterwerk, Netzwerk, Drahtgewebe, Siebtrommel oder eine Siebschablone verwendet werden.

Durch die genannten Verfahrensweisen wird die Schaumstruktur unter Zerplatzen der Schaumbläschen zerstört, worauf sich der Schaum entwässert und das Textilmaterial gleichmässig benetzt wird.

Nach dem Schaumauftrag und der Entwässerung des Schaumes wird das bedruckte oder gefärbte Textilgut vorzugsweise getrocknet und dann einem Hitzebehandlungsprozess unterworfen, um die Färbungen zu vervollständigen (bzw. den Farbstoff zu fixieren).

Die Hitzebehandlung kann durch ein Warmverweilverfahren, einen Thermosolierprozess oder vorzugsweise durch ein Dämpfverfahren durchgeführt werden.

Beim Dämpfverfahren werden die mit dem Färbeschaum bedruckten Textilmaterialien einer Behandlung in einem Dämpfer mit gegebenenfalls überhitzten Dampf, zweckmässigerweise bei einer Temperatur von 98 bis 210°C, vorteilhafterweise 100 bis 180°C und vorzugsweise 100 bis 120 °C unterzogen.

Beim Warmverweilverfahren lässt man die Ware im feuchten Zustand z. B. 5 bis 120 Minuten lang, vorteilhafterweise bei Temperaturen von 85 bis 102°C verweilen. Hierbei kann die bedruckte Ware durch eine Infrarot-Behandlung auf 85 bis 102 °C vorgeheizt werden. Bevorzugt beträgt die Verweiltemperatur 95 bis 100 °C.

Die Fertigstellung der Drucke oder Färbungen durch den sogenannten Thermosolierprozess kann nach einer oder ohne Zwischentrocknung z. B. bei einer Temperatur von 100 bis 210°C erfolgen. Vorzugsweise erfolgt die Thermosolierung bei einer Temperatur von 120 bis 210°C, vorzugsweise 140 bis 180 °C und nach einer Zwischentrocknung bei 80 bis 120°C der bedruckten Ware. Je nach der Temperatur kann die Thermosolierung 20 Sekunden bis 5 Minuten, vorzugsweise 30 Sekunden bis 4 Minuten dauern.

Im Anschluss an den Färbeprozess kann man das gefärbte cellulosehaltige Textilgut in üblicher Weise auswaschen, um nichtfixierten Farbstoff zu entfernen. Man behandelt dazu das Substrat beispielsweise bei 40 °C bis Kochtemperatur in einer Lösung, die Seife oder synthetisches Waschmittel enthält. Anschliessend kann zur Verbesserung der Nassechtheiten eine Behandlung mit einem Fixiermittel erfolgen.

Man erhält mit dem erfindungsgemässen Verfahren egale und farbkräftige Farbdrucke, die sich durch verbesserte Standschärfe, einen guten Warengriff und ausgezeichnetes Warenbild auszeichnen. Desweiteren werden die Gebrauchsechtheiten der gefärbten Ware, wie z. B. Lichtechtheit, Reibechtheit und Nassechtheiten durch den Einsatz der definierten Polycarbonsäureester und Acrylamid-Polymerisate nicht negativ beeinflusst.

Insbesondere können mittels des erfindungsgemässen Schaumauftrages Farbdrucke mit Reaktivfarbstoffen auf cellulosehaltigen Textilien unter Ausschluss der üblichen Verdickungsmittel, wie z. B. Alginate, Cellulosederivate, Stärkeether oder Kemmehlether wie Johannisbrotkemmehl, die in der Regel in grossen Mengen verwendet werden, erzielt werden. Beim Einsatz der definitionsgemässen Polycarbonsäureester mit den Acrylamidpolymerisaten wird eine gute Schaumstabilität erreicht, die mindestens 24 Stunden dauert.

In den folgenden Vorschriften, Herstellungs-Beispielen und Anwendungs-Beispielen beziehen sich Teile und Prozentansätze, wenn nichts anderes angegeben ist, jeweils auf das Gewicht.

Die Mengen beziehen sich bei den Farbstoffen auf handelsübliche, d. h. coupierte Ware und bei den Hilfsmitteln auf Reinsubstanz. Die fünfstelligen Colour-Index Nummern (C.l.) beziehen sich auf die 3. Auflage des Colour-Index.

### Herstellungsvorschriften

Vorschrift 1 : Eine Lösung von 22,5 g Acrylamid, 2,5 g eines Anlagerungsproduktes von 52 Mol Propylenoxid an 1 Mol Glycerin und 0,04 g Kaliumperoxidisulfat in 200 g Wasser wird unter Rühren und Ueberleiten von Stickstoff auf 50 °C erwärmt und 3 Stunden bei dieser Temperatur gehalten. Hierauf lässt man eine Lösung von 0,03 g Kaliumperoxidisulfat in 40 g Wasser während 60 Minuten zutropfen und verdünnt die sehr viskose Lösung unter Zugabe von 300 ml Wasser während 30 Minuten. Alsdann wird die Reaktionsmischung 5 Stunden bei 50 °C gehalten, anschliessend mit 0,6 g Hydrochinon-monomethylether und 0,12 g Natriumazid versetzt und unter Rühren auf Raumtemperatur abgekühlt. Man erhält 565 g eines Gels mit einem Polymergehalt von 4,4 %. Dieses Gel hat, gemessen bei 25 °C, eine Viskosität von 112 957 mPas.

Vorschrift 2: Eine Lösung von 71,25 g Acrylamid, 3,75 g eines Adduktes aus Propylenoxid und Glycerin mit einem durchschnittlichen Molekulargewicht von 4 200 und 0,09 g Kaliumperoxidisulfat in 600 g Wasser wird vorgelegt und unter Rühren und Ueberleiten von Stickstoff auf 50 °C erwärmt und 3 Stunden auf 50 °C gehalten. Die Viskosität der Lösung nimmt allmählich zu. Man lässt eine Lösung von 0,06 g Kaliumperoxidisulfat in 120 g Wasser während 60 Minuten zutropfen. Etwa 10 Minuten nach Beginn des Zutropfens wird die Viskosität der Lösung so gross, dass man während der folgenden 20 Minuten 600 g Wasser zufliessen lassen muss. Nach beendetem Zutropfen der Kaliumperoxidisulfatlösung hält man die zunehmend viskoser werdende Lösung weitere 5 Stunden auf 50 °C, wobei mit zusätzlichen 400 g Wasser in Portionen verdünnt wird. Man fügt 1,7 g Hydrochinon-monomethylether zu, kühlt unter Rühren auf Raumtemperatur, ab und erhält 1 794 g eines frei fliessenden Gels mit einem Polymergehalt von 4,3 %. Dieses Gel hat, gemessen bei 25 °C, eine Viskosität von 64 202 mPas.

Vorschrift 3: Eine Lösung von 71,25 g Acrylamid, 3,75 g eines Adduktes aus Propylenoxid und Pentaerythrit mit einem durchschnittlichen Molekulargewicht von 3 350 und 0,09 g Kaliumperoxidisulfat in 600 g Wasser wird unter Rühren und Ueberleiten von Stickstoff auf 50 °C erwärmt und 3 Stunden auf 50 °C gehalten. Die Viskosität der Lösung nimmt allmählich zu. Man lässt nun eine Lösung von 0,06 g Kaliumperoxidisulfat in 120 g Wasser während 60 Minuten zutropfen. Etwa 30 Minuten nach beendetem Zutropfen .nimmt die Viskosität der Lösung zu. Man lässt deshalb während der folgenden 20 Minuten 600 g Wasser zufliessen. Man hält dann die viskoser werdende Lösung weitere 4 Stunden auf 50 °C, verdünnt danach mit zusätzlichen 400 g Wasser, fügt 3,4 g Triethanolamin zu, kühlt unter Rühren auf Raumtemperatur ab und erhält 1 793 g eines noch fliessenden Gels mit einem Feststoffgehalt von 4,0 %. Dieses Gel hat, gemessen bei 25 °C, eine Viskosität von 75 300 mPas.

Vorschrift 4: Eine Lösung von 17,8 g Acrylamid, 0,94 g eines Anlagerungsproduktes von 70 Mol Propylenoxid und 6 Mol Ethylenoxid an 1 Mol Glycerin und 0,025 g Kaliumperoxidisulfat in 250 g Wasser wird unter Rühren und Ueberieiten von Stickstoff auf 50 °C erwärmt und 3 Stunden bei dieser Temperatur gehalten. Man erhöht die Temperatur der Lösung im Verlaufe von 20 Minuten auf 60-63 °C bis die Viskosität deutlich zunimmt und kühlt danach auf 55 °C ab. Man hält die zunehmend viskoser werdende Lösung 5 Stunden auf 55 °C. Alsdann versetzt man die viskose Lösung mit einer Lösung von 0,45 g Chloracetamid und 0,45 g Hydrochinonmonomethylether in 177 g Wasser und erhält 446 g eines Gels mit einem Pfropfpolymerisatgehalt von 4,2 %. Dieses Gel hat, gemessen bei 25 °C, eine Viskosität von 96 750 mPas.

Vorschrift 5: Ersetzt man in der Vorschrift 4 dans angegebene Anlagerungsprodukt durch ein weiteres Anlagerungsprodukt von 53 Mol Propylenoxid an 1 Mol Trimethylolpropan, so erhält man 446 g eines Gels mit einem Pfropfpolymerisatgehalt von 4,2 %. Dieses Gel hat, gemessen bei 25 °C, eine Viskosität von 19 500 mPas.

Vorschrift 6: Eine Lösung von 17,24 g Acrylamid, 4,31 g eines Anlagerungsproduktes von 70 Mol Propylenoxid an 1 Mol Glycerin und 0,035 g Kaliumperoxidisulfat in 200 g Wasser wird unter Rühren und Ueberieiten von Stickstoff auf 50 °C erwärmt und 4 Stunden bei dieser Temperatur gehalten. Anschliessend wird die zunehmend viskoser werdende Lösung 5 Stunden auf 55 °C erwärmt. Man versetzt das Gel mit einer Lösung von 0,4 g Chloracetamid und 0,4 g Hydrochinonmonomethyläther in 291 g Wasser und erhält 513 g eines Gels mit einem Polymergehalt von 4,2 %. Dieses Gel hat, gemessen bei 25 °C, eine Viskosität von 25 750 mPas.

Vorschrift 7: Eine Mischung von 15,1 g Acrylamid, 6,5 g eines Anlagerungsproduktes von 70 Mol Propylenoxid an 1 Mol Glycerin und 0,025 g Kaliumperoxidisulfat in 200 g Wasser wird unter Rühren und Ueberleiten von Stickstoff auf 50 °C erwärmt und 3 Stunden bei dieser Temperatur gehalten. Anschliessend wird die zunehmend viskoser werdende Lösung 5 Stunden auf 55 °C erwärmt. Man versetzt das Gel mit einer Lösung von 0,4 g Chloracetamid und 0,4 g Hydrochinonmonomethyläther in 291 g Wasser und erhält 512 g eines Gels mit einem Polymergehalt von 4,2 _{%}. Dieses Gel hat, gemessen bei 25 °C, eine Viskosität von 16 300 mPas.

Vorschrift 8: Eine Mischung von 13 g Acrylamid, 8,7 g eines Anlagerungsproduktes von 70 Mol Propylenoxid an 1 Mol Glycerin und 0,015 g Kaliumperoxidisulfat in 150 g Wasser wird unter Rühren und Ueberleiten von Stickstoff auf 50 °C erwärmt und 4 Stunden bei dieser Temperatur gehalten. Anschliessend wird die zunehmend viskoser werdende Lösung 2 Stunden auf 65 °C und weitere 3 Stunden auf 60 °C erwärmt. Man versetzt das Gel mit einer Lösung von 0,4 g Chloracetamid und 0,4 g Hydrochinonmonomethyläther in 347 g Wasser und erhält 519 g eines Gels mit einem Polymergehalt von 4,2 %. Dieses Gel hat, gemessen bei 25 °C, eine Viskosität von 15 582 mPas.

### Herstellungsbeispiele

### Beispiel 1

150 g des Anlagerungsproduktes von 100 Mol Ethylenoxid am 1 Mol Stearylalkohol, 13 g einer 50 %igen wässerigen Lösung von Polymaleinsäure (MG 800-1000) und 1,5 g p-Toluolsulfonsäure werden unter Rühren und Ueberleiten von Stickstoff auf 145 °C erhitzt und 21 Stunden bei dieser Temperatur gehalten. Nach dem Reaktionsverlauf werden 156 g partiell veresterte Polymaleinsäure in Form einer klaren, leicht viskosen gelbbraunen Flüssigkeit erhalten, die beim Kühlen fest wird.

η_{red}= 0,15 (dVg) ; Konzentration C = 0,5 % (g/v) gemessen in Wasser

Molekulargewicht (MG) ₌ ca. 5,7 Mio über Lichtstreuung (in Wasser)

### Beispiel 2

3 184 g des Anlagerungsproduktes von 100 Mol Ethylenoxid an 1 Mol Stearylalkohol, 552 g einer 50 %igen wässerigen Lösung von Polymaleinsäure (durchschnittliches Molekulargewicht (MG) 800-1000) und 31,8 g p-Toluolsulfonsäure werden unter Rühren und überleiten von Stickstoff auf 145°C erhitzt und 23 Stunden bei dieser Temperatur gehalten. Alsdann werden 294,6 g Wasser abdestilliert, worauf 3 470 g veresterte Polymaleinsäure in Form einer klaren, dicken und gelben Flüssigkeit erhalten wird. Beim Abkühlen erstarrt das Produkt.

η_{red}, = 0,220 (dl/g) ; C = 0,5 % (g/v) gemessen in Wasser

MG = 300'000-400'000 über Lichtstreuung (in Wasser)

### Beispiel 3

11,1 g einer 65 %igen wässerigen Lösung von Polyacrylsäure (MG 2000), 133,5 g des Anlagerungsproduktes von 100 Mol Ethylenoxid an 1 Mol Stearylalkohol und 2,3 g p-Toluolsulfonsäure werden unter Rühren und Ueberleiten von Stickstoff auf 140°C geheizt und 16 Stunden bei dieser Temperatur gehalten. Man erhält 142 g der veresterten Polyacrylsäure in Form einer dicken, klaren Lösung. Beim Kühlen wird das Produkt fest.

η_{red} = 0,274 (dVg) ; C = 0,5 % (g/v) gemessen in Wasser

MG = 500'000-1 Mio. über Lichtstreuung (in Wasser)

### Beispiel 4

11,1 g einer 65 %igen wässerigen Lösung von Polyacrylsäure (MG 2000), 232,5 g des Anlagerungsproduktes von 100 Mol Ethylenoxyd an 1 Mol eines primären C₁₆-C₁₈-Alkanols und 2,3 g p-Toluolsulfonsäure werden unter Rühren und Ueberleiten von Stickstoff auf 140 °C geheizt und 16 Stunden bei dieser Temperatur gehalten, wobei gebildetes Kondensationswasser vollständig ausgetrieben wird. Hierauf setzt man 2,3 g pulverisiertes Natriumhydroxid zu, rührt 20 Minuten bei 140 °C homogen und kühlt sodann auf Raumtemperatur. Man erhält 237,8 g veresterte Polyacrylsäure in Form einer klaren, in Wasser löslichen Flüssigkeit.

Reduzierte Viskosität η_{red} = 0,05 dl/g

### Beispiel 5

99,3 g des Anlagerungsproduktes von 100 Mol Ethylenoxyd an 1 Mol eines primären C₁₆-C₁₈-Alkanols (Alfol 16-18), 4,35 g einer 50 %igen wässerigen Lösung von Polymaleinsäure (MG 800-1000) und 1,5 g p-Toluolsulfonsäure werden unter Rühren auf 145 °C geheizt und 20 Stunden bei dieser Temperatur gehalten, wobei gebildetes Kondensationswasser ständig abdestilliert wird. Man erhält 101 g der veresterten Polymaleinsäure, die bei 41,2 °C schmilzt.

Reduzierte Viskosität η_{red} = 0,18 dl/g

### Beispiel 6

4,0 g einer 38,6 %igen wässerigen Lösung von Polyacrylsäure (Acrysol LMW 45), 4,55 ml 1-N-Salzsäure, 128,7 g eines Adduktes (MG 8016) von einem linearen C₁₆-C₁₈-Alkanol und Ethylenoxid und 2 g p-Toluolsulfonsäure werden auf 145°C geheizt und unter Ueberleiten von Stickstoff 8 Stunden bei dieser Temperatur gehalten, wobei gebildetes Wasser ständig ausgetrieben wird. Man erhält 128 g eines in Wasser löslichen Produktes mit einem Schmelzpunkt von 50,1 °C. Rezudierte Viskosität η_{red} = 0,04 dl/g

Anwendungsbeispiele

### Beispiel 1

Man stellt eine Druckfarbe her, die in 1 Liter Wasser folgende Zusätze enthält: 90 g eines Farbstoffes der Formel

200 g einer wässerigen Mischung, die 30 g eines Anlagerungsproduktes von 2 Mol Ethylenoxid an 1 mol Cetylalkohol und 0,1 g Natriumlaurylsulfat enthält, 20 g des gemäss Vorschrift 2 hergestellten Pfropfpolymerisates,
5 g des gemäss Beispiel 2 hergestellten Polymaleinsäureesters,
10 g des Natriumsalzes von m-Nitrobenzolsulfonsäure,
100 g einer 25 %igen wässerigen Natriumcarbonatlösung und
100 g Harnstoff

### enthält.

Hierauf wird die Druckfarbe in einem geschlossenen System über ein Schaumaggregat verschäumt. Der Schaum hat ein Utergewicht von 192 g und eine Tropfenaustrittzeit von über 48 Stunden.

Dieser Schaum wird durch Rohrleitungen über eine Siebschablone auf ein Baumwollgewebe mit einem Druck von 2,5 bar gepresst. Alsdann wird das bedruckte Gewebe getrocknet, 8 Minuten bei 102°C gedämpft, anschliessend wie üblich geseift und getrocknet

Man erhält einen farbstarken, egalen und scharfstehenden roten Druck mit einem ausgezeichneten Warengriff und guten Gebrauchsechtheiten.

Aehnliche gute Farbdrucke werden erzielt, wenn anstelle des gemäss Vorschrift 2 hergestellten Pfropfpolymerisates gleiche Mengen der gemäss Vorschriften 1 und 3 bis 8 hergestellten Pfropfpolymerisate sowie von Polyacrylamid in Form eine 4 %igen wässerigen Lösung mit einer Viskosität 28'000 cps, gemessen bei 25 °C, eingesetzt werden.

### Beispiel 2

Man stellt eine Druckfarbe her, die in 1 Liter Wasser folgende Zusätze enthält : 75 g eines Farbstoffes der Formel 5 g eines Farbstoffes der Formel

200 g einer wässerigen Mischung, die 30,0 g eines Anlagerungsproduktes von 2 Mol Ethylenoxid an 1 Mol Cetylalkohol und 0,1 g Natriumlaurylsulfat enthält,
20 g des gemäss Vorschrift 2 hergestellten Pfropfpolymerisates,
10 g des Natriumsalzes von m-Nitrobenzolsulfonsäure,
5 g des gemäss Beispiel 2 hergestellten Polymaleinsäureesters,
100 g einer 25 %igen wässerigen Natriumcarbonatlösung und
100 g Harnstoff

### enthält.

Hierauf wird die Druckfarbe in einem geschlossenen System über ein Schaumaggregat verschäumt. Der Schaum hat ein Litergewicht von 175 g. Tropfenaustrittzeit : 48 Stunden.

Dieser Schaum wird durch Rohrleitungen über eine Siebschablone auf ein Baumwollgewebe mit einem Druck von 2,5 bar gepresst Alsdann wird das bedruckte Gewebe getrocknet, 8 Minuten bei 101 °C gedämpft, anschliessend wie üblich gespült und wieder getrocknet.

Man erhält einen egalen, brillanten grünen Druck mit guten Echtheiten.

### Beispiel 3

Man stellt eine Druckfarbe her, die in 1 Liter Wasser folgende Zusätze enthält :
100 g eines Farbstoffes der Formel
10 g eines Farbstoffes der Formel (15)
5 g des gemäss Beispiel 2 hergestellten Polymaleinsäureesters, 200 g einer wässerigen Mischung, die 30 g eines Anlagerungsproduktes von 2 Mol Ethylenoxid an 1 Mol Cetylalkohol und 0,1 g Natriumlaurylsulfat enthält,
20 g des gemäss Vorschrift 2 hergestellten Pfropfpolymerisates,
10 g m-Nitrobenzolsulfonsäure-Natriumsalz,
100 g einer 25 %igen wässerigen Natriumcarbonatlösung und
100 g Harnstoff

### enthält.

Hierauf wird die Druckfarbe in einem geschlossenen System über ein Schaumaggregat verschäumt. Der Schaum hat ein Litergewicht von 238 g. Tropfenaustrittzeit : 50 Stunden.

Dieser Schaum wird durch Rohrleitungen über eine Siebschablone auf ein Baumwollgewebe mit einem Druck von 2,5 bar gepresst. Alsdann wird das bedruckte Gewebe getrocknet, 8 Minuten bei 101 °C gedämpft, anschliessend wie üblich geseift und wieder getrocknet.

Man erhält einen farbstarken, egalen, und scharfstehenden schwarzen Druck mit einem ausgezeichneten Warengriff und guten Gebrauchsechtheiten.

### Beispiel 4

Man stellt zwei separate Druckfarben her, die jeweils in 1 Liter Wasser folgende Zusätze enthalten :

Druckfarbe (A)

66 g des gelben Farbstoffes der Formel (13)
150 g einer wässerigen Mischung, die 30 g eines Anlagerungsproduktes von 2 Mol Ethylenoxid an 1 Mol Cetylalkohol und 0,1 g Natriumlaurylsulfat enthält,
50 g des gemäss Vorschrift 2 hergestellten Pfropfpolymerisates,
5 g des gemäss Beispiel 2 hergestellten Polymaleinsäureesters,
10 g des Natriumsalzes von m-Nitrobenzolsulfonsäure, 100 g einer 25 %igen Natriumcarbonatlösung und
100 g Harnstoff.

### Druckfarbe (B)

60 g des blauen Farbstoffes der Formel

150 g einer wässerigen Mischung, die 30 g eines Anlagerungsproduktes von 2 Mol Ethylenoxid an 1 Mol Cetylalkohol und 0,1 g Natriumlaurylsulfat enthält,
50 g des gemäss Vorschrift 2 hergestellten Pfropfpolymerisates,
5 g des gemäss Beispiel 2 hergestellten Polymaleinsäureesters,
10 g des Natriumsalzes von m-Nftrobenzolsulfonsäure,
100 g einer 25 %igen Natriumcarbonatlösung und
100 g Harnstoff.

Hierauf werden beide Druckfarben separat je in einem geschlossenen System über ein Schaumaggregat verschäumt. Der Schaum der Druckfarbe (A) hat ein Litergewicht von 130 g und eine Tropfenaustrittzeit (TAZ) von 48 Stunden. Bei der Druckfarbe (B) weist der Schaum ein Litergewicht von 115 g und TAZ ist 48 Stunden.

Durch eine Duplex-Anlage werden beide Schäume über eine entsprechende Siebschablone auf ein Baumwollgewebe mit einem Druck von 2,5 bar gepresst, wobei Druckfarbe (A) auf die Vorderseite und Druckfarbe (B) auf die Rückseite desselben Gewebes gedruckt werden. Alsdann wird das beidseitig bedruckte Gewebe getrocknet, 8 Minuten bei 101 °C gedämpft, anschliessend wie üblich geseift und getrocknet. Der beidseitige Druck wird auch ohne Zwischentrocknung fertiggestellt.

Man erhält einen farbstarken, egalen und scharfstehenden gelben und blauen Druck mit beidseitig ausgezeichnetem Warengriff und guten Gebrauchsechtheiten.

### Beispiel 5

Man stellt eine Druckfarbe her, die in 1 Liter Wasser folgende Zusätze enthält:
150 g eines Farbstoffes des Formel
150 g einer wässerigen Mischung, die 22,5 g eines Anlagerungsproduktes von 2 Mol Ethylenoxid an 1 Mol Cetylalkohol und 0,11 g Natriumlaurylsulfat enthält,
20 g des gemäss Vorschrift 2 hergestellten Pfropfpolymerisates,
1,5 g des gemäss Beispiel 4 hergestellten Polyacrylsäureesters,
10 g des Natriumsalzes von m-Nitrobenzolsulfonsäure,
100 g einer 25 %igen wässerigen Natriumcarbonatlösung und
100 g Hamstoff

### enthält.

Hierauf wird die Druckfarbe in einem geschlossenen System über ein Schaumaggregat verschäumt. Der Schaum hat ein Litergewicht von 185 g und eine Tropfenaustrittzeit von über 48 Stunden.

Dieser Schaum wird durch Rohrleitungen über eine Siebschabione auf ein Bauwollgewebe mit einem Druck von 2,5 bar gepresst. Alsdann wird das bedruckte Gewebe getrocknet, 8 Minuten bei 102 °C gedämpft, anschliessend wie üblich geseift und getrocknet.

Man erhält einen farbstarken, egalen und scharfstehenden braunen Druck mit einem ausgezeichneten Warengriff und guten Gebrauchsechtheiten.
Aehnliche gute Farbdrucke werden erzielt, wenn anstelle von 0,11 g Natriumlaurylsufat
0,15 g des Adduktes von 1 Mol p-tert.-Octylphenol und 8 Mol Ethylenoxid oder
0,18 g Natrium-Dodecylbenzolsulfonat oder
0,2 g Kokosfettsäurediethanolamid eingesetzt werden.

### Beispiel 6

Man stellt eine Druckfarbe her, die in 1 Liter Wasser folgende Zusätze enthält :
150 g eines braunen Farbstoffes der Formel (17)
150 g einer wässerigen Mischung, die 22,5 g eines Anlagerungsproduktes von 2 Mol Ethylenoxid an 1 Mol Cetylalkohol und 0,11 g Natriumlaurylsulfat enthält,
20 g des gemäss Vorschrift 2 hergestellten Pfropfpolymerisates,
2 g des gemäss Beispiel 5 hergestellten Polyacrylsäureesters,
10 g des Natriumsalzes von m-Nitrobenzolsulfonsäure,
100 g einer 25 %igen wässerigen Natriumcarbonatlösung und
100 g Harnstoff

### enthält.

Hierauf wird die Druckfarbe in einem geschlossenen System über ein Schaumaggregat verschäumt. Der Schaum hat ein Litergewicht von 200 g und eine Tropfenaustrittzeit von über 48 Stunden.

Dieser Schaum wird durch Rohrleitungen über eine Siebschablone auf ein Baumwollgewebe mit einem Druck von 2,5 bar gepresst. Alsdann wird das bedruckte Gewebe getrocknet, 8 Minuten bei 102°C gedämpft, anschliessend wie üblich geseift und getrocknet

Man erhält einen farbstarken, egalen und scharfstehenden braunen Druck mit einem ausgezeichneten Warengriff und guten Gebrauchsechtheiten.

## Patentansprüche

1. Verfahren zum Bedrucken oder Färben von cellulosehaltigem Textilgut mit Reaktivfarbstoffen durch Bedrucken oder Färben des Textilgutes mit einer verschäumten, wässerigen Zubereitung und Fixierung der Farbstoffe durch Hitzeeinwirkung, wobei die Zubereitung Reaktivfarbstoffe, Schaumbildner, Fixieralkalien, Homopolymerisate oder Mischpolymerisate des Acrylamids oder Methacrylamids oder Pfropfpolymerisate, welche aus einem Anlagerungsprodukt von einem Alkylenoxid an einen mindestens dreiwertigen aliphatischen Alkohol mit 3 bis 10 Kohlenstoffatomen und Acrylamid oder Methacrylamid erhältlich sind, enthält, dadurch gekennzeichnet, dass die Zubereitung zusätzlich den Säureester aus einem Homopolymerisat mit einem durchschnittlichen Molekulargewicht von 300 bis 3500 einer ethylenisch ungesättigten aliphatischen Mono- oder Dicarbonsäure und einem Polyethylenglykol, wobei eine endständige Hydroxylgruppe des Diols mit einem aliphatischen Monoalkohol mit mindestens 4 Kohlenstoffatomen verethert ist, enthält.

2. Verfahren gemäss Anspruch 1, dadurch gekennzeichnet, dass das Homopolymerisat der Carbonsäure ein durchschnittliches Molekulargewicht von 500 bis 3 000 hat.

3. Verfahren gemäss einem der Ansprüche 1 und 2, dadurch gekennzeichnet, dass das Homopolymerisat der Carbonsäure aus Maleinsäureanhydrid entstammt.

4. Verfahren gemäss einem der Ansprüche 1 bis 3, dadurch gekennzeichnet, dass das Homopolymerisat der Carbonsäure mit einem monoveretherten Diol der Formel verestert ist, worin
R den Rest eines aliphatischen Monoalkohols mit 4 bis 24 Kohlenstoffatomen, vorzugsweise 12 bis 22 Kohlenstoffatomen und
m 4 bis 150, vorzugsweise 50 bis 120 bedeuten.

5. Verfahren gemäss einem der Ansprüche 1 bis 4, dadurch gekennzeichnet, dass das Homopolymerisat der Carbonsäure mit einem monoveretherten Diol der Formel (1) verestert ist, worin R den Stearylrest bedeutet.

6. Verfahren gemäss einem der Ansprüche 1 bis 5, dadurch gekennzeichnet, dass die Zubereitung ein Pfropfpolymerisat, weiches durch Pfropfpolymerisation von Acrylamid oder Methacrylamid auf ein Anlagerungsprodukt von 40 bis 80 Mol Propylenoxid an ein 3 bis 6 Kohlenstoffatome aufweisendes dreibis sechswertiges Alkanol erhältlich ist, enthält.

7. Verfahren gemäss Anspruch 6, dadurch gekennzeichnet, dass das Pfropfpolymerisat 4 bis 20 Gew.-% des Anlagerungsproduktes von 40 bis 80 Mol Propylenoxid an 1 Mol Glycerin und 80 bis 96 Gew.- % aufgepfropftes Acrylamid, bezogen auf das Pfropfpolymerisat, enthält.

8. Verfahren gemäss einem der Ansprüche 1 bis 7, dadurch gekennzeichnet, dass die Zubereitung als Schaumbildner eine Mischung aus Alkylsulfonaten mit 8 bis 10 Kohlenstoffatomen und Fettalkoholen mit 12 bis 22 Kohlenstoffatomen oder Anlagerungsprodukten von 1 bis 4 Mol Ethylenoxid an 1 Mol dieser Fettalkohole enthält.

9. Verfahren gemäss einem der Ansprüche 1 bis 7, dadurch gekennzeichnet, dass die Zubereitung als Schaumbildner eine Mischung aus Anlagerungsprodukten von 1 bis 15 Mol Ethylenoxid an 1 Mol Fettalkohol mit 12 bis 22 Kohlenstoffatomen und Fettsäurediethanolamiden mit 8 bis 18 Kohlenstoffatomen im Fettsäurerest, enthält.

10. Verfahren gemäss einem der Ansprüche 1 bis 9, dadurch gekennzeichnet, dass das Bedrucken mittels einer Siebdruckmaschine durchgeführt wird.

11. Verfahren gemäss Anspruch 10, dadurch gekennzeichnet, dass die Zubereitung auf ein Sieb oder siebartigen Zwischenträger aufgetragen wird und durch das Sieb oder den siebartigen Zwischenträger hindurch gepresst wird.

12. Verfahren gemäss einem der Ansprüche 1 bis 11, dadurch gekennzeichnet, dass die Fixierung der Farbstoffe durch Dämpfen erfolgt.

13. Verfahren gemäss einem der Ansprüche 1 bis 12, dadurch gekennzeichnet, dass die Fixierung der Farbstoffe nach dem Thermosol-Verfahren erfolgt.

14. Wässerige Zubereitung zum Bedrucken oder Färben von cellulosehaltigem Textilgut, welche Reaktivfarbstoffe, Schaumbildner, Fixieralkalien, Homopolymerisate oder Mischpolymerisate des Acrylamids oder Methacrylamids oder Pfropfpolymerisate, welche aus einem Anlagerungsprodukt von einem Alkylenoxid an einen mindestens dreiwertigen aliphatischen Alkohol mit 3 bis 10 Kohlenstoffatomen und Acrylamid oder Methacrylamid erhältlich sind, enthält, dadurch gekennzeichnet, dass die Zubereitung zusätzlich den Säureester aus einem Homopolymerisat mit einem Molekulargewicht von 300 bis 3 500 einer ethylenisch ungesättigten aliphatischen Mono- oder Dicarbonsäure und einem Polyethylenglykol, wobei eine endständige Hydroxylgruppe des Diols mit einem aliphatischen Monoalkohol mit mindestens 4 Kohlenstoffatomen verethert ist, enthält.

15. Wässerige Zubereitung gemäss Anspruch 14 in verschäumter Form.

## Claims

1. A process for printing or dyeing cellulose-containing textile material with reactive dyes by printing or dyeing the textile material with a foamed, aqueous preparation and fixing the dyes through the action of heat, the preparation containing reactive dyes, foaming agents, fixing alkalis, homopolymers or copolymers of acrylamide or methacrylamide or graft polymers which are obtainable from an addition product of an alkylene oxide onto an at least trihydric aliphatic alcohol having 3 to 10 carbon atoms and acrylamide or methacrylamide, wherein the preparation additionally contains the acid ester of a homopolymer having an average molecular weight of 300 to 3,500 of an ethylenically unsaturated aliphatic monocarboxylic or dicarboxylic acid and a polyethylene glycol, a terminal hydroxyl group of the diol having been etherified with an aliphatic monoalcohol having at least 4 carbon atoms.

2. A process according to claim 1, wherein the homopolymer of the carboxylic acid has an average molecular weight of 500 to 3,000.

3. A process according to either of claims 1 and 2, wherein the homopolymer of the carboxylic acid stems from maleic anhydride.

4. A process according to any one of claims 1 to 3, wherein the homopolymer of the carboxylic acid is esterified with a monoetherified diol of the formula in which R is the radical of an aliphatic monoalcohol having 4 to 24 carbon atoms, preferably 12 to 22 carbon atoms, and m is 4 to 150, preferably 10 to 120.

5. A process according to any one of claims 1 to 4, wherein the homopolymer of the carboxylic acid is etherified with a monoetherified diol of the formula (1) in which R is the stearyl radical.

6. A process according to any one of claims 1 to 5, wherein the preparation contains a graft polymer which is obtainable by graft polymerization of acrylamide or meth-acrylamide on a product of addition of 40 to 80 moles of propylene oxide onto a trihydric to hexahydric alkanol having 3 to 6 carbon atoms.

7. A process according to claim 6, wherein the graft polymer contains 4 to 20 % by weight of the addition product of 40 to 80 moles of propylene oxide on 1 mole of glycerol and 80 to 96 % by weight of grafted-on acrylamide, based on the graft polymer.

8. A process according to any one of claims 1 to 7, wherein the preparation contains as foam-forming agent a mixture of alkylsulfonates having 8 to 10 carbon atoms and fatty alcohols having 12 to 22 carbon atoms or addition products of 1 to 4 moles of ethylene oxide on 1 mole of these fatty alcohols.

9. A process according to any one of claims 1 to 7, wherein the preparation contains as foam-forming agent a mixture of addition products of 1 to 15 moles of ethylene oxide on 1 mole of fatty alcohol having 12 to 22 carbon atoms and fatty acid diethanolamides having 8 to 18 carbon atoms in the fatty acid radical.

10. A process according to any one of claims 1 to 9, wherein printing is effected by means of a screen printing machine.

11. A process according to claim 10, wherein the preparation is applied to a sieve or sievelike support and is forced through the sieve or the sievelike support.

12. A process according to any one of claims 1 to 11, wherein fixing of the dye is effected by steaming.

13. A process according to any one of claims 1 to 12, wherein fixing of the dye is effected by thermosoling.

14. An aqueous preparation for printing or dyeing cellulose-containing textile material, containing reactive dyes, foaming agents, fixing alkalis, homopolymers or copolymers of acrylamide or methacrylamide .or graft polymers which are obtainable from an addition product of an alkylene oxide on an at least trihydric aliphatic alcohol having 3 to 10 carbon atoms and acrylamide or methacrylamide, wherein the pre-paration additionally contains the acid ester of a homopolymer having a molecular weight of 300 to 3,500 of an ethylenically unsaturated aliphatic monocarboxylic or dicarboxylic acid and a polyethylene glycol, a terminal hydroxyl group of the diol having been etherified with an aliphatic monoalcohol having at least 4 carbon atoms.

15. An aqueous preparation according to claim 14 in foamed form.

## Revendications

1. Procédé pour l'impression ou la teinture de matières textiles cellulosiques avec des colorants réactifs, par impression ou teinture des matières textiles avec une composition aqueuse moussante, et fixage du colorant sous l'action de la chaleur, la composition contenant des colorants réactifs, des agents moussants, des alcalis de fixage, des homopolymères ou des polymères mixtes d'acrylamide ou de méthacrylamide ou des polymères greffés, que l'on peut obtenir à partir d'un produit d'addition d'un oxyde d'alkylène sur un alcool aliphatique au moins trifonctionnel, comportant 3 à 10 atomes de carbone, et d'acrylamide ou de méthacrylamide, caractérisé en ce que la composition contient en outre l'ester d'un homopolymère ayant une masse moléculaire moyenne de 300 à 3 500 d'un acide mono- ou dicarboxylique aliphatique insaturé éthylénique et d'un polyéthylèneglycol, un groupe hydroxyle terminal du diol étant éthérifié avec un monoalcool aliphatique comportant au moins 4 atomes de carbone.

2. Procédé selon la revendication 1, caractérisé en ce que l'homopolymère de l'acide carboxylique présente une masse moléculaire moyenne de 500 à 3 000.

3. Procédé selon l'une des revendications 1 ou 2, caractérisé en ce que l'homopolymère de l'acide carboxylique est obtenu à partir de l'anhydride maléique.

4. Procédé selon l'une quelconque des revendications 1 à 3, caractérisé en ce que l'homopolymère de l'acide carboxylique est estérifié avec un diol monoéthérifié de formule où R représente le reste d'un monoalcool aliphatique comportant 4 à 24 atomes de carbone, de préférence 12 à 22 atomes de carbone et m vaut 4 à 150, de préférence 50 à 120.

5. Procédé selon l'une quelconque des revendications 1 à 4, caractérisé en ce que l'homopolymère de l'acide carboxylique est estérifié avec un diol monoéthérifié de formule (I) où R représente le groupe stéaryle.

6. Procédé selon l'une quelconque des revendications 1 à 5, caractérisé en ce que la préparation contient un polymère greffé, qui peut être obtenu par polymérisation-greffage d'acrylamide ou de méthacrylamide sur un produit d'addition de 40 à 80 moles d'oxyde de propylène sur un alcanol tri- à hexafonctionnel, comportant 3 à 6 atomes de carbone.

7. Procédé selon la revendication 6, caractérisé en ce que le polymère greffé contient 4 à 20 % en poids du produit d'addition de 40 à 80 moles d'oxyde de propylène sur 1 mole de glycérine et 80 à 96 % en poids d'acrylamide greffé, par rapport au polymère greffé.

8. Procédé selon l'une quelconque des revendications 1 à 7, caractérisé en ce que la préparation contient, comme formateur de mousse, un mélange de sulfonates d'alkyle comportant 8 à 10 atomes de carbone et d'alcools gras comportant 12 à 22 atomes de carbone ou de produits d'addition de 1 à 4 moles d'oxyde d'éthylène sur 1 mole de cet alcool gras.

9. Procédé selon l'une quelconque des revendications 1 à 7, caractérisé en ce que la préparation contient, comme formateur de mousse, un mélange de produits d'addition de 1 à 15 moles d'oxyde d'éthylène sur 1 mole d'alcool gras comportant 12 à 22 atomes de carbone et de diéthanolamides d'acides gras comportant 8 à 18 atomes de carbone dans le reste acide gras.

10. Procédé selon l'une quelconque des revendications 1 à 9, caractérisé en ce que l'impression est effectuée au moyen d'une machine de sérigraphie.

11. Procédé selon la revendication 10, caractérisé en ce que la composition est déposée sur une toile perforée ou un support intermédiaire de type toile perforée et est pressée à travers cette toile perforée ou ce support intermédiaire de type toile perforée.

12. Procédé selon l'une quelconque des revendications 1 à 11, caractérisé en ce que le fixage du colorant est effectué par vaporisage.

13. Procédé selon l'une quelconque des revendications 1 à 12, caractérisé en ce que le fixage du colorant est effectué selon le procédé Thermosoi.

14. Composition aqueuse pour l'impression ou la teinture de matières textiles cellulosiques, qui contient des colorants réactifs, des agents moussants, des alcalis de fixage, des homopolymères ou des polymères mixtes d'acrylamide ou de méthacrylamide ou des polymères greffés, que l'on peut obtenir à partir d'un produit d'addition d'un oxyde d'alkylène sur un alcool aliphatique au moins trifonctionnel, comportant 3 à 10 atomes de carbone, et d'acrylamide ou de méthacrylamide, caractérisée en ce que la composition contient en outre l'ester d'un homopolymère ayant une masse moléculaire moyenne de 300 à 3 500 d'un acide mono- ou dicarboxylique aliphatique insaturé éthylénique et d'un polyéthylèneglycol, un groupe hydroxyle terminal du diol étant éthérifié avec un monoalcool aliphatique comportant au moins 4 atomes de carbone.

15. Composition aqueuse selon la revendication 14, sous forme moussante.
